# EUROPÄISCHE PATENTSCHRIFT

(11) **EP 0 532 134 B1**
(45) Veröffentlichungstag und Bekanntmachung des Hinweises auf die Patenterteilung: **10.01.1996**
(21) Anmeldenummer: 92250231.5
(22) Anmeldetag: 27.08.1992
(51) Int. Cl.: B05B 7/16

(54) **Verfahren und Vorrichtung zum Beschichten von Substraten mit hochtemperaturbeständigen Kunststoffen**
Process and apparatus for coating a substrate with a heat resistant polymer
Procédé et appareil pour revêter un substrat avec un polymère résistant à la chaleur

(30) Priorität: 02.09.1991 DE 4129120
(43) Veröffentlichungstag der Anmeldung: 17.03.1993
(73) Patentinhaber: W. HALDENWANGER TECHNISCHE KERAMIK GMBH & CO. KG, D-13597 Berlin (DE); DEUTSCHE FORSCHUNGSANSTALT FÜR LUFT- UND RAUMFAHRT e.V., D-51147 Köln (DE)
(72) Erfinder: Henne, Rudolf, Dr.-Ing., W-7030 Böblingen (DE); Hauff, Joachim, Dipl.-Ing., W-1000 Berlin 45 (DE)
(74) Vertreter: Pfenning, Meinig & Partner

(56) Entgegenhaltungen:
- EP-A- 0 134 168
- BE-A- 804 524
- FR-A- 1 119 863
- FR-A- 1 423 539
- US-A- 4 386 112
- US-A- 4 604 306

## Beschreibung

Die Erfindung betrifft ein Verfahren und eine Vorrichtung zum Beschichten eines Substrats mit hochtemperaturbeständigen Kunststoffen.

In der chemischen Verfahrenstechnik, der Druck- und Plasmaätztechnik und anderen technischen Gebieten besteht die Notwendigkeit, metallische Grundkörper mit elektrisch isolierenden und gleichzeitig gegen Naßkorrosion schützenden Schichten zu überziehen, wobei die Schichten festhaftend und frei von durchgängigen Poren und Rissen sein müssen. Für Einsatztemperaturen bis etwa 100° C gibt es eine Reihe geeigneter Thermoplaste, die beispielsweise durch Wirbelsintern oder elektrostatische Verfahren auf die metallischen Körper aufgebracht werden. Kunststoffbeschichtungen für höhere Temperaturen beispielsweise 200 bis 250° C konnten nicht hergestellt werden.

Seit jüngster Zeit sind Kunststoffe auf Polyphenylensulfid (PPS)- oder Polyetherketonbasis (PEK) verfügbar, die eine hohe chemische Beständigkeit, relativ hohe Einsatztemperaturen (maximale Dauer-Gebrauchstemperatur von PPS etwa 220° C, von PEK von etwa 260° C) und gute elektrisch isolierende Eigenschaften aufweisen. Diese Kunststoffe werden zur Zeit für die Herstellung von Körpern mittels Spritzgießens verwendet. Es hat sich gezeigt, daß die feste und dichte Aufbringung auf metallische Grundkörper als Beschichtung bisher nicht möglich war. Mit elektrostatischen Methoden lassen sich aufgrund der inhärenten Verfahrenseigenschaften nur jeweils dünne Schichten aufbringen, die nicht für tribologische oder Walkbelastung oder für hohe angelegte Spannungen geeignet sind. Auf vielen technischen Anwendungsgebieten besteht aber ein großes Interesse an dichten auf metallischen Grundkörpern gut haftenden Schichten aus Kunststoff mit den oben angegebenen Eigenschaften. Im chemischen Apparatebau und in der Elektrochemie sind Kunststoffbeschichtungen beispielsweise zum Schutz metallischer Wandungen gegen Naßkorrosion und als chemisch beständige elektrische Isolation von Bauteilen erforderlich; in der Papierindustrie werden walkbelastbare Walzenbeschichtungen mit glatter Oberfläche benötigt, die geeignet sind für den Einsatz in aggressiven Medien; in der Druckindustrie werden Isolierbeschichtungen von Elektrodenwalzen verlangt, um die Kunststoffoberflächen mittels Koronaentladung zu aktivieren und bedruckbar zu machen, wobei neben der Beständigkeit der Beschichtung in Ozon und UV-Strahlung hohe Spannungs- und Durchschlagfestigkeit und niedrige Verlustwinkel bei HF-Entladungen gefordert sind.

Im Stand der Technik sind zum Auftragen von Materialien, beispielsweise von hochschmelzenden metallischen oder keramischen Werkstoffen das Plasmaspritzen sowie das Hochgeschwindigkeitsflammspritzen als thermische Spritzverfahren bekannt. Beim Plasmaverfahren gibt es das atmosphärische Plasmaspritzen, das Vakuumplasmaspritzen und das Inertgasplasmaspritzen, bei denen eine aus einer Hochstromentladung stammende Plasmaströmung (Plasmastrahl) zur Aufschmelzung, Beschleunigung und Deposition des in Pulverform zugeführten Spritzgutes dient. Das Spritzgut wird nahe des Plasmaerzeugungsbereichs über Injektoren, die im oder am Plasmabrenner angeordnet bzw. befestigt sind, eingespritzt. In diesem Bereich kann das Plasma Temperaturen von 10000° C und mehr annehmen, wodurch im Falle einer Zuführung des hochbeständigen Kunststoffmaterials über die Injektoren eine thermische Zersetzung des Spritzgutes auftreten würde. Darüber hinaus ist bei üblichen Brennern die Geschwindigkeit der Spritzguttropfen zu niedrig, um ihre hohe Oberflächenspannung zu überwinden, so daß keine dichten gleichmäßigen Schichten hergestellt werden können.

US-A-4 604 306 beschreibt eine Flammspritzvorrichtung, bei der sich ein sehr schneller Transportstrahl ausbilden soll, der unmittelbar am Austritt aus dem Erzeugungsbereich beispielsweise einen U- oder V-förmigen Querschnitt aufweist, damit in den dabei entstehenden Hohlraum das aufzutragende oder zu beschleunigende Material eingebracht werden kann. Der Strahl soll sich nach der Einbringung des Materials schließen, um dieses so zu integrieren und zu transportieren. Eine hohe Beschleunigung des Spritzgutes in einem breiten und langen Strahlbereich wird mit dieser bekannten Vorrichtung nicht erreicht. Darüber hinaus muß das Spritzgut in den beschleunigenden U- oder V-förmig geöffneten Strahl unmittelbar nach dessen Austritt eingebracht werden. Wenn ein Flammspritzbrenner als Strahlerzeuger verwendet wird, so sind die Temperaturen am Austritt viel zu hoch, um das hochtemperaturbeständige Kunststoffpulver unbeschadet verarbeiten zu können.

Bei dem Hochgeschwindigkeitsflammspritzen reagieren im Innern des Brenners Brenngase, wie Propan, Propylen usw. oder auch Acetylen mit Sauerstoff, wodurch sich ein unter erhöhtem Druck stehendes Reaktionsgemisch bildet, das sich durch eine Düse in Form einer Flamme entspannt. Das aufzubringende Spritzgut wird in Pulverform axial in diesem Reaktionsraum bzw. in den Anfangsbereich der Flammenströmung zugeführt, wodurch sich eine lange gewünschte Aufheiz- und Beschleunigungszeit für das Spritzgut ergibt. Für die Verarbeitung des hochtemperaturbeständigen Kunststoffs ist die Brennraumtemperatur, die etwa bei 3000° C liegt, zu hoch. Dadurch können wiederum Vercrackungen des Kunststoffs auftreten und darüber hinaus setzen sich die Partikel des Kunststoffs an den Düsenwandungen fest, was zu schnellem Ausfall des Brenners führt.

Der Erfindung liegt die Aufgabe zugrunde, ein Verfahren und eine Vorrichtung zum Beschichten von Substraten mit hochtemperaturbeständigen Kunststoffen zu schaffen, mit denen dichte und gut haftende Schichten ohne durchgängige Poren oder Risse herstellbar sind.

Erfindungsgemäß wird die Beschichtung mit hochtemperaturbeständigen Kunststoffen mittels thermischer Spritzverfahren mit hoher Strahlgeschwindigkeit, d.h. Geschwindigkeiten größer als 500 m/s aufgebracht, wobei der pulverförmige Kunststoff in den kälteren Bereich des Strahls bzw. der Flamme zugeführt wird.

Ein wesentlicher Gedanke der Erfindung liegt darin, daß pulverförmiges Kunststoffmaterial sowohl beim Plasmaverfahren als auch beim Hochgeschwindigkeitsflammspritzen stromabwärts im kälteren Strahlbereich, d.h. im Bereich von Temperaturen kleiner als 3000° C, außerhalb der Düse oder des Brenners eingegeben wird. Dabei ist die Entfernung des jeweiligen Injektors zu der Düse bzw. dem Brenner abhängig von der Temperatur des austretenden Flamme bzw. des austretenden Strahls.

Es werden Brenner mit einer solchen Düsengeometrie verwendet, daß sich ein verbreiterter Hochgeschwindigkeitsstrahl ergibt, wodurch ein breiteres Strahl- und Temperaturprofil mit abgesenktem Temperaturniveau erzeugt wird und die thermische Belastung des eingegebenen Kunststoffmaterial verringert wird. Durch die Zuführung des Spritzgutes außerhalb der Strahlquelle im stromabwärtigen, kälteren Bereich des Freistrahls wird eine Überhitzung des Beschichtungsmaterials sowie eine Verstopfung der Strahlquelle im Falle des Hochgeschwindigkeitsflammspritzens vermieden. Die Düsengeometrie für hohe Strahlgeschwindigkeit ist durch einen - von der Quelle ausgesehen - sich zunächst verengenden und dann wieder erweiternden Querschnitt gekennzeichnet. Bei richtiger Auslegung und Wahl der Druckbedingungen nimmt die Strömung in der Engstelle Schallgeschwindigkeit an, um dann im expandierenden Teil überschallschnell zu werden. Das Spritzgut wird vorzugsweise in Pulverform zugeführt, kann aber auch in anderer Form, beispielsweise in Form von endlosen Fäden oder von mit Pulver gefüllten Schläuchen eingegeben werden.

Wie schon weiter oben erwähnt, besitzen die hochtemperaturbeständigen Kunststoffe (PPS,PEK) eine hohe Viskosität und Oberflächenspannung, so daß die Kunststoffpartikel mit hoher Geschwindigkeit z.B. größer 200m/sec und damit hoher kinetischer Energie auf die zu beschichtende Oberfläche auftreffen müssen, damit eine möglichst dichte, stabile und festhaftende Schicht entsteht. Durch Zumischen von Zusätzen aus Keramik oder Metall, die ebenfalls pulverförmig ausgebildet sein können, kann die Viskosität und Oberflächenspannung verringert werden, wodurch die Schichtqualität verbessert wird. Diese Zusätze können zusammen mit dem Kunststoffmaterial zugegeben werden, aber vorzugsweise werden sie getrennt im heißeren Strahlbereich oder in die Strahlquelle, d.h. dem Brenner selbst zugeführt, wodurch aufgrund der thermischen Energie die Aufschmelzung des Kunststoffmaterials verbessert wird. Die Verringerung der Oberflächenspannung der Kunststoffpartikel fördert eine dichtere Schicht und gleichzeitig wirken die keramischen oder metallischen Zusatzpartikel wegen ihrer höheren Dichte und Energie durch Impulsübertragung verdichtend. Durch die Zusatzpartikel wird die Härte der Schicht erhöht, so daß eine größere mechanische Belastbarkeit möglich wird. Darüber hinaus wird die Wärmedehnung der Schicht abgesenkt und damit die Gefahr von Spannungsrissen verringert. Durch die Eingabe der metallischen Zusatzpartikel mit vorgegebenen Dosierungen lassen sich die elektrische und thermische Leitfähigkeit gezielt variieren sowie die Härte, die mechanische Bearbeitbarkeit, optische Eigenschaften und dgl. beeinflussen.

Zur Verbesserung der Haftfestigkeit der Beschichtung auf dem zu beschichtenden Substrat, das beispielsweise aus Metall besteht, kann die Oberfläche aufgerauht werden, bei Metall beispielsweise durch Strahlen. Es kann auch zur Verbesserung der Haftung der Kunststoffschicht auf dem Substrat eine metallische Haftschicht aus NiAl, NiCr, Zn oder dergleichen aufgebracht werden, wobei derselbe Spritzbrenner wie für die Kunststoffbeschichtung verwendet werden kann oder ein zusätzlicher Spritzbrenner vorgesehen werden kann. Für eine festere Verzahnung und einen zusätzlichen Wärmedehnungsausgleich ist es vorteilhaft, einen gradierten Übergang zwischen metallischer Haftschicht und Kunststoffbeschichtung herzustellen, wobei sich eine getrennte Partikelinjektion anbietet, da gesonderte Dosierungen entsprechend dem gewünschten Aufbau möglich sind.

Die betrachteten Kunststoffe können nach der Deposition teilkristallin vorliegen. Sie neigen dann zur Rekristallisation unter Volumenabnahme, d.h. es treten Schrumpfspannungen und damit Risse auf. Diesen Eigenschaften kann durch Vorheizen des Substrats bzw. Werkstücks um oder über etwa 130° C im Falle des PPS entgegengewirkt werden. Eine andere Möglichkeit ist das Aufbringen einer porösen Zwischenschicht, die die Schrumpfspannungen aufnimmt, wobei für diese poröse Zwischenschicht gröberes Kunststoffpulver verwendet werden kann, das nur oberflächlich aufschmilzt, aber daher auch nicht schrumpft. Die gewünschte Porosität der Zwischenschicht läßt sich auch durch Verminderung der Strahl- und Partikelgeschwindigkeit, durch Absenken der Brennerleistung und damit der Strahlenthalpie sowie eine Verlagerung der Partikelzugabe weiter stromabwärts erreichen. Auch ist die Einlagerung von Hohlkugeln aus demselben Kunststoffmaterial, die Einlagerung von nachgebendem Material, wie zum Beispiel Polyethylen und die schon oben angesprochene Einlagerung von Material mit niedriger Wärmedehnung, wie zum Beispiel Al₂O₃ denkbar.

Ein Plasmabrenner und eine Hochgeschwindigkeitsflammspritzpistole, wie sie bei dem thermischen Spritzverfahren gemäß der Erfindung verwendet werden, sind in der Zeichnung dargestellt und werden im folgenden näher erläutert. Es zeigen:
- Fig. 1: einen schematischen Schnitt durch den Plasmabrenner und
- Fig. 2: einen schematischen Schnitt durch die Flammspritzpistole.

In der Figur 1 ist mit dem Bezugszeichen 1 das Substrat bezeichnet, das beispielsweise ein Metallkörper, wie eine Druckwalze sein kann. Die Kunststoffschicht 2 aus hochtemperaturbeständigem Kunststoff, beispielsweise Kunststoff auf Polyphenylsulfid- oder Polyetherketonbasis wird mittels eines Plasmastrahls 3 auf das Substrat aufgebracht. Der Plasmabrenner 4 besteht aus einem Grundkörper 5 und im Ausführungsbeispiel aus drei an dem Grundkörper über Halter 10,11 befestigten Injektoren 6,7,8 sowie einem direkt in den Expansionsteil der Düse 17 integrierten Injektor 9.In dem Grundkörper sind Kanäle 12 für die Gaszufuhr, beispielsweise die Zufuhr von Argon vorgesehen, die in dem Düsenkanal 13 der Düse 17 münden. Der Düsenkanal 13 besteht aus einem konvergierenden Teil 14, einer Engstelle 15, in der bei richtiger Einstellung Schallgeschwindigkeit herrscht, und einem divergierenden Teil 16, in dem dann die Strömungsgeschwindigkeit weiter erhöht wird. In den Düsenkanal 13 ragt eine Kathode 18 hinein, während die Düse 17 als Anode geschaltet ist, so daß sich im Düsenkanal 13 ein Lichtbogen bildet, der das aus dem Kanal 12 kommende Gas aufheizt und so den Plasmastrahl 3 entstehen läßt. Zur Kühlung des Plasmabrenners 4 sind im Grundkörper im Bereich der Kathode und der Anode Wasserkanäle 18 angeordnet.

Durch den Injektor 6, der am weitesten entfernt vom Düsenausgang und somit im kälteren Bereich liegt, wird der hochtemperaturbeständige Kunststoff in Pulverform zusammen mit einem Trägergas in den Plasmastrahl 3 injiziert, in diesem beschleunigt, so daß die Kunststoffpartikel mit großer Geschwindigkeit auf das Substrat 1 treffen und dort die Schicht 2 bilden. Wie schon weiter oben zu dem Verfahren erläutert wurde, können Zusatzpartikel in den Plasmastrahl eingeleitet werden. Dazu dient beispielsweise der Injektor 7, durch den beispielsweise Al₂O₃ in Pulverform zusammen mit einem Trägergas injiziert wird und zwar direkt am Austritt der Düse 17 im heißen Strahlbereich. Selbstverständlich können auch andere Partikel zum Beispiel metallische Partikel durch den Injektor 7 eingeleitet werden. Ein weiterer Injektor 8, der ebenfalls in den heißen Strahlbereich gerichtet ist, dient zur Zufuhr von beispielsweise NiCr zusammen mit Trägergas, um eine metallische Haftschicht zur Verbesserung der Haftung der Kunststoffschicht 2 aufzubringen. Zur Zufuhr der Zusatzpartikel kann auch der Pulverinjektor 9 im Engstellen- bzw. Erweiterungsbereich der Düse dienen. Die Dosierungen der durch die vier Injektoren 6, 7, 8, 9 injizierten Partikel werden entsprechend dem gewünschten Verwendungszweck des Substrats 1 mit der Beschichtung 2 gewählt. Auch die zeitliche Abfolge der Zuführung der Partikel wird entsprechend dem gewünschten Aufbau festgelegt. So kann beispielsweise zu Beginn der Beschichtung nur der Injektor 8 Partikel in den Plasmastrahl injizieren und zur Erzielung eines gradierten Aufbaus werden dann die anderen Injektoren mit unterschiedlichen Dosierungen betätigt.

Der Injektor 6 ist beim atmosphärischen Plasmaspritzen ca. 20 - 30 mm vom Brenner entfernt, während der Abstand des Werkstückes vom Brenner bei 100 - 150 mm liegt. Beim Vakuumplasmaspritzen ist der Abstand Brenner / Injektor ca. 50 mm und der Abstand Brenner / Werkstück ca. 200 mm.

In Figur 2 ist die Flammspritzpistole dargestellt, die einen in einem Grundkörper 20 angeordneten Reaktionsraum 21 aufweist, in den Kanäle 22, 23 für Brenngas und Sauerstoff münden und darüber hinaus ist ebenfalls ein Zuströmkanal 24 für Zusatzpartikel, beispielsweise Keramikpulver vorgesehen. Außerdem sind Wasserkanäle 25 für die Kühlung im Grundkörper 20 angeordnet. Der Reaktionsraum 21 geht in eine Düse 26 über, die derart ausgebildet ist, daß der Flammstrahl stark beschleunigt wird. An den Grundkörper 20 ist über einen Halter 27 ein Injektor 28 für das hochtemperaturbeständige Kunststoffmaterial in Pulverform und das Trägergas befestigt und derart angeordnet, daß die Kunststoffpartikel außerhalb der Flammspritzpistole in den Freistrahl eingeleitet werden.

Der Abstand Brenner / Kunststoffinjektion liegt bei ca. 30 mm, während der Abstand Brenner / Werkstück 200 - 250 mm beträgt.

## Patentansprüche

1. Verfahren zum Beschichten von Substraten mit hochtemperaturbeständigen Kunststoffen mittels thermischer Spritzverfahren,
**dadurch gekennzeichnet,**
daß der hochtemperaturbeständige Kunststoff mit hoher Strahlgeschwindigkeit über 500 m/s aufgebracht wird, wobei der Kunststoff in den kälteren Strahlbereich eingeleitet wird.

2. Verfahren nach Anspruch 1, dadurch gekennzeichnet, daß als thermisches Spritzverfahren das Hochgeschwindigkeitsflammspritzen oder das atmosphärische, das Vakuum- oder das Inertgas-Plasmaspritzverfahren, jeweils für hohe Strahlgeschwindigkeit modifiziert, verwendet wird.

3. Verfahren nach Anspruch 1 oder 2, dadurch gekennzeichnet, daß neben Kunststoff keramische und/oder metallische Materialien fein verteilt dem Strahl zugegeben werden.

4. Verfahren nach Anspruch 3, dadurch gekennzeichnet, daß die keramischen und/ oder metallischen Materialien pulverförmig im heißeren Strahlbereich oder in die Strahlquelle selbst eingegeben werden.

5. Verfahren nach einem der Ansprüche 1 bis 4, dadurch gekennzeichnet, daß eine poröse Zwischenschicht aus demselben Kunststoffmaterial gebildet wird, bei der nur die Oberflächenbereiche der Kunststoffpartikel aufgeschmolzen werden. aufgeschmolzen werden.

6. Verfahren nach Anspruch 5, dadurch gekennzeichnet, daß für die Ausbildung der porösen Zwischenschicht die Kunststoffpartikel dadurch nur oberflächlich aufgeschmolzen werden, daß gröberes Kunststoffpulver verwendet und/oder die Strahl-bzw. Partikelgeschwindigkeit verringert und/oder die Leistung des Brenners abgesenkt wird.

7. Verfahren nach Anspruch 6, dadurch gekennzeichnet, daß als Kunststoffpartikel für die poröse Zwischenschicht zumindestens teilweise Hohlkugeln des selben Kunststoffmaterials zugeführt werden.

8. Verfahren nach Anspruch 6, dadurch gekennzeichnet, daß zusätzlich zu den Kunststoffpartikeln für die poröse Zwischenschicht Partikel aus einem anderen weicheren Kunststoff, wie Polyethylen zugeführt werden.

9. Verfahren nach einem der Ansprüche 1 bis 8, dadurch gekennzeichnet, daß zur Verbesserung der Haftfestigkeit die Oberfläche des Substrats aufgerauht und/oder eine zusätzliche rauhe, festhaftende metallische Spritzschicht, z.B. aus NiAl, NiCr oder Zn aufgebracht wird.

10. Verfahren nach einem der Ansprüche 1 bis 9, dadurch gekennzeichnet, daß bei Zuführung von metallischen und/oder keramischen Materialien diese zur Erzielung eines gradierten Übergangs zwischen Beschichtungsbereichen mit unterschiedlichen Dosierungen eingegeben werden.

11. Verfahren nach einem der Ansprüche 1 bis 10, dadurch gekennzeichnet, daß vor dem Beschichtungsvorgang das Substrat aufgeheizt und/oder nach dem Beschichtungsvorgang das beschichtete Substrat getempert wird.

12. Verfahren nach einem der Ansprüche 1 bis 11, dadurch gekennzeichnet, daß zusätzlich in besonderen Anwendungsfällen faseriges Kunststoffmaterial zugeführt wird.

13. Vorrichtung zur Durchführung des Verfahrens nach einem der Ansprüche 1 bis 12, dadurch gekennzeichnet, daß eine Plasmaspritzvorrichtung mit mindestens einem Plasmabrenner oder eine Flammspritzvorrichtung mit mindestens einer Flammspritzpistole vorgesehen ist, die zur Erhöhung der Strahlgeschwindigkeit Düsen mit sich zunächst verengendem und dann sich aufweitendem Querschnitt aufweisen und daß mindestens jeweils ein Injektor für das Kunststoffmaterial vorgesehen ist, der im Bereich des Auslasses der Flammspritzpistole bzw. außerhalb des Plasmabrenners oder der Flammspritzpistole angeordnet ist.

14. Vorrichtung nach Anspruch 13, dadurch gekennzeichnet, daß dem Plasmabrenner (4) mindestens ein weiterer Injektor (7,8,9) zugeordnet ist, der zur Zuführung von metallischem oder keramischem Material dient und der innerhalb der Düse (17) im Bereich der Engstelle (15) oder im divergierenden Teil (16) oder direkt am Auslaß des Plasmabrenners (4) angeordnet ist, wobei der Injektor (6) für das Kunststoffmaterial weiter vom Auslaß entfernt ist.

15. Verfahren nach Anspruch 13, dadurch gekennzeichnet, daß die Flammspritzpistole (28) eine Zuführung für das metallische oder keramische Material direkt in den Reaktionsraum (21) aufweist.

16. Verwendung des Verfahrens nach einem der Ansprüche 1 bis 12 zur Herstellung von Beschichtungen von chemischen Apparaten und Komponenten als Korrosions- und Verschleißschutz.

17. Verwendung des Verfahrens nach einem der Ansprüche 1 bis 12 zur Herstellung von Beschichtungen von elektrochemischen Apparaten und Komponenten als Korrosions- und Verschleißschutz.

18. Verwendung des Verfahrens nach einem der Ansprüche 1 bis 12 zur Herstellung von Beschichtungen von Corona-Walzen als elektrische Isolierschicht.

19. Verwendung des Verfahrens nach einem der Ansprüche 1 bis 12 zur Herstellung von Beschichtungen von Walzen, Rollen und Stäben als Maschinenkomponenten zum Drucken, Farbübertragen und Beschichten.

## Claims

1. Method of coating substrates with high temperature resistant plastics by means of thermal spraying processes, characterised in that the high temperature resistant plastic is applied at a high jet speed of over 500 m/s, said plastic being fed into the colder area of the jet.

2. Method according to Claim 1, characterised in that high-speed flame spraying or the atmospheric, vacuum or inert gas plasma spraying process, respectively modified for high jet speed, is used as thermal spraying process.

3. Method according to Claim 1 or 2, characterised in that besides plastic, ceramic and/or metal materials may be added to the jet in fine dispersion.

4. Method according to Claim 3, characterised in that the ceramic and/or metal materials are added in powder form in the hotter area of the jet or to the jet source itself.

5. Method according to one of Claims 1 to 4, characterised in that a porous intermediate layer of the same plastic material is formed, on which only the surface areas of the plastic particles are fused.

6. Method according to Claim 5, characterised in that for formation of the porous intermediate layer, the plastic particles are only fused onto the surface by using coarser plastic powder and/or reducing the jet or particle speed and/or by decreasing the power of the burner.

7. Method according to Claim 6, characterised in that at least some of the plastic particles for the porous intermediate layer are added in the form of hollow spheres of the same plastic material.

8. Method according to Claim 6, characterised in that in addition to the plastic particles for the porous intermediate layer, particles of another softer plastic, such as polyethylene, are added.

9. Method according to one of Claims 1 to 8, characterised in that in order to improve adhesion, the surface of the substrate is roughened and/or an additional rough, firmly adhesive metal sprayed layer, e.g. of NiAl, NiCr or Zn, is applied.

10. Method according to one of Claims 1 to 9, characterised in that when adding the metal and/or ceramic materials, these are fed in different dosages to form a graduated transition between coating areas.

11. Method according to one of Claims 1 to 10, characterised in that the substrate is heated prior to the coating process and/or the coated substrate is reheated after the coating process.

12. Method according to one of Claims 1 to 11, characterised in that fibrous plastic material is additionally added in special applications.

13. Device for implementing the method according to one of Claims 1 to 12, characterised in that a plasma spraying device with at least one plasma burner or a flame spraying device with at least one flame spray gun is provided, which has nozzles with an initially narrowing and subsequently expanding cross-section to increase the jet speed, and that at least one injector is provided in each case for the plastic material, which is disposed in the area of the outlet of the flame spray gun or outside the plasma burner or outside the flame spray gun.

14. Device according to Claim 13, characterised in that at least one further injector (7, 8, 9) is allocated to the plasma burner (4) for feeding the metal or ceramic material and is disposed inside the nozzle (17) in the area of the narrow point (15) or in the divergent portion (16) or directly at the outlet of the plasma burner (4), in which case the injector (6) for the plastic material is arranged further away from the outlet.

15. Device according to Claim 13, characterised in that the flame spray gun (28) has a means for feeding the metal or ceramic material directly into the reaction area (21).

16. Application of the method according to one of Claims 1 to 12 for the production of coatings for chemical apparatuses and components for corrosion or abrasion protection.

17. Application of the method according to one of Claims 1 to 12 for the production of coatings for electrochemical apparatuses and components for corrosion and abrasion protection.

18. Application of the method according to one of Claims 1 to 12 for the production of coatings for Corona rollers as an electrical insulation layer.

19. Application of the method according to one of Claims 1 to 12 for the production of coatings for rollers, rolls and bars as machine components for printing, ink transfer and coating.

## Revendications

1. Procédé de revêtement de substrats par des matières plastiques, résistant aux températures élevées, par pulvérisation à chaud, caractérisé en ce que la matière plastique résistant aux températures élevées est appliquée à une vitesse de projection élevée de plus de 500 m/s, la matière plastique étant introduite dans la zone de projection la plus froide.

2. Procédé selon la revendication 1, caractérisé en ce qu'on utilise comme procédé de pulvérisation à chaud le procédé de pulvérisation à la flamme de vitesse élevée ou le procédé de pulvérisation atmosphérique, le procédé de pulvérisation sous vide ou le procédé de pulvérisation à plasma en atmosphère inerte, respectivement modifiés pour une vitesse de projection élevée.

3. Procédé selon la revendication 1 ou 2, caractérisé en ce que l'on ajoute au jet de pulvérisation, outre une matière plastique, des matières céramiques et/ou métalliques finement divisées.

4. Procédé selon la revendication 3, caractérisé en ce que les matières céramiques et/ou métalliques sont introduites sous forme de poudres dans la zone de projection chaude ou dans la source de projection elle-même.

5. Procédé selon l'une quelconque des revendications 1 à 4, caractérisé en ce qu'on forme une couche intermédiaire poreuse à partir de la même matière plastique, dont seules les zones superficielles des particules sont fondues.

6. Procédé selon la revendication 5, caractérisé en ce que, pour la formation de la couche intermédiaire poreuse, les particules de matière plastique ne sont fondues qu'en surface, en ce que l'on utilise une poudre de matière plastique grossière et/ou on réduit la vitesse du jet ou des particules et/ou on réduit la puissance du brûleur.

7. Procédé selon la revendication 6 caractérisé en ce qu'on achemine, comme particules de matière plastique pour la couche intermédiaire poreuse, au moins partiellement des billes creuses de cette même matière plastique.

8. Procédé selon la revendication 6, caractérisé en ce que l'on achemine, en plus des particules de matière plastique pour la couche intermédiaire poreuse, des particules constituées d'une autre matière plastique flexible, comme le polyéthylène.

9. Procédé selon l'une quelconque des revendications 1 à 8, caractérisé en ce que, pour améliorer l'adhésivité, la surface du substrat est grainée et/ou on applique une couche de pulvérisation métallique adhésive rugueuse supplémentaire, par exemple constituée de NiAl, de NiCr ou de Zn.

10. Procédé selon l'une quelconque des revendications 1 à 9, caractérisé en ce que, lors de l'acheminement de matières métalliques et/ou céramiques, celles-ci sont introduites avec différents dosages pour obtenir une transition graduelle entre les zones de revêtement.

11. Procédé selon l'une quelconque des revendications 1 à 10, caractérisé en ce que le substrat est chauffé avant l'opération de revêtement et/ou le substrat revêtu est trempé après l'opération de revêtement.

12. Procédé selon l'une quelconque des revendications 1 à 11, caractérisé en ce que l'on utilise une matière plastique fibreuse, en plus, dans certains cas d'application.

13. Dispositif de réalisation du procédé selon l'une quelconque des revendications 1 à 12, caractérisé en ce qu'il est prévu un dispositif de pulvérisation à plasma avec au moins un brûleur à plasma ou un dispositif de pulvérisation à la flamme avec au moins un pistolet de pulvérisation à la flamme, qui présente, pour augmenter la vitesse de projection, des buses ayant une section transversale qui se rétrécit tout d'abord et s'évase ensuite, et en ce qu'au moins, respectivement, il est prévu pour la matière plastique un injecteur, qui est agencé dans la zone de sortie du pistolet de pulvérisation à la flamme ou à l'extérieur du brûleur à plasma ou du pistolet de pulvérisation à la flamme.

14. Dispositif selon la revendication 13, caractérisé en ce qu'au moins un autre injecteur (7, 8, 9) est affecté au brûleur à plasma (4), pour acheminer une matière métallique ou céramique, et est agencé à l'intérieur de la buse (17) dans la zone de la partie étroite (15) ou de la partie divergente (16) ou directement à la sortie du brûleur à plasma (4), l'injecteur (6) destiné à la matière plastique étant plus éloigné de la sortie.

15. Procédé selon la revendication 13, caractérisé en ce que le pistolet de pulvérisation à la flamme (28) présente, directement dans la chambre de réaction (21), un dispositif d'alimentation pour la matière métallique ou céramique.

16. Utilisation du procédé selon l'une quelconque des revendications 1 à 12 pour la préparation de revêtement d'appareils et de composants chimiques comme couche anti-corrosion et anti-usure.

17. Utilisation du procédé selon l'une quelconque des revendications 1 à 12 pour la préparation de revêtement d'appareils et de composants électrochimiques comme protection anti-corrosion et anti-usure.

18. Utilisation du procédé selon l'une quelconque des revendications 1 à 12 pour la préparation de revêtements de cylindres Corona comme couche isolante de l'électricité.

19. Utilisation du procédé selon l'une quelconque des revendications 1 à 12 pour la préparation de revêtement de cylindres, de rouleaux et de tiges comme composants de machine pour imprimer, transférer des couleurs et revêtir.
